# EUROPÄISCHE PATENTSCHRIFT

(11) **EP 1 160 834 B1**
(45) Veröffentlichungstag und Bekanntmachung des Hinweises auf die Patenterteilung: **08.10.2008**
(21) Anmeldenummer: 01000191.5
(22) Anmeldetag: 29.05.2001
(51) Int. Cl.: H01J 61/44, H01J 61/42

(54) **Niederdruck-Quecksilber-Entladungslampe mit Aussenkolben**
Low-pressure mercury discharge lamp with an external tube
Lampe à décharge à vapeur de mercure à basse pression avec ampoule extérieure

(30) Priorität: 31.05.2000 DE 10026909
(43) Veröffentlichungstag der Anmeldung: 05.12.2001
(73) Patentinhaber: Philips Intellectual Property & Standards GmbH, 20099 Hamburg (DE); Koninklijke Philips Electronics N.V., 5621 BA Eindhoven (NL)
(72) Erfinder: Jüstel, Thomas,Dr., Philips Corporate Intellectual, 52064 Aachen (DE); Ronda, Cornelis,Dr. Philips Corporate Intellectual, 52064 Aachen (DE); Nikol, Hans, Dr., Philips Corporate Intellectual, 52064 Aachen (DE)
(74) Vertreter: Volmer, Georg

(56) Entgegenhaltungen:
- EP-A- 0 481 647
- DE-A- 19 737 920
- US-A- 5 804 914
- PATENT ABSTRACTS OF JAPAN vol. 006, no. 160 (E-126), 21. August 1982 (1982-08-21) & JP 57 078764 A (HITACHI LTD), 17. Mai 1982 (1982-05-17)

## Beschreibung

Die Erfindung betrifft eine Niederdruck-Quecksilber-Entladungslampe, insbesondere eine Kompaktleuchtstofflampe, die mit einem Innenkolben, der ein Gasentladungsgefäß bildet und dessen Wand aus einem Material besteht, das für elektromagnetische Strahlung durchlässig und mit einem Leuchtstoff beschichtet ist, mit einem Außenkolben, der den Innenkolben umgibt, und dessen Wand einen Leuchtstoff enthält, und mit Mitteln zur Erzeugung und Aufrechterhaltung einer Niederdruck-Quecksilber-Gasentladung ausgerüstet ist.

Eine konventionelle Kompaktleuchtstofflampe besteht üblicherweise aus einem dünnen, ein- oder mehrfach gefalteten rohrförmigen Gasentladungsgefäß, an dessen Enden sich innen Elektroden, z.B. Drahtwendeln aus Wolfram, befinden. Das Entladungsgefäß enthält neben einer Edelgasfüllung eine geringe Menge Quecksilber und ist zusammen mit Ballast und Starter auf einem Sockel montiert. In dem Gasentladungsgefäß erzeugt eine Niederdruck-Quecksilber-Gasentladung UV-Strahlung, die durch einen oder mehrere UV-Leuchtstoffe, mit denen die Innenseite des Gasentladungsgefäßes beschichtet ist, in sichtbares Licht konvertiert.

Die Glassorte des Gasentladungsgefäßes wird im allgemeinen so gewählt, dass sie für eine Massenproduktion mit kurzen Durchlaufzeiten geeignet ist. Diese Glassorten sind durchlässig für sichtbares Licht und UV-A-Licht mit einer Wellenlänge bis 300 nm, aber undurchlässig für UV mit einer Wellenlänge < 300 nm.

Um das dünne Gasentladungsgefäß vor Beschädigung zu schützen, kann darüber noch ein schützender Außenkolben gesetzt werden. Vorzugsweise gibt man diesen Außenkolben das Aussehen herkömmlicher birnenförmiger Glühlampen, um für den Verbraucher das gewohnte Aussehen von Leuchten zu erhalten.

Aus DE 197 37 920 A1 ist eine Niederdruck-Gasentladungslampe bekannt, bei der das Entladungsgefäß einen für elektromagnetische Strahlung durchlässigen Innenkolben bildet, der von einem Außenkolben umgeben ist, und die Außenseite des Innenkolbens und/oder die Innenseite des Außenkolbens mit einer Leuchtstoffschicht versehen ist und der Innenkolben Quecksilberdampf und/oder Metalldampf erzeugende Verbindungen enthält und/oder Edelgase enthält und für die elektromagnetische Strahlung durchlässig ist, die bei der Anregung der jeweiligen Gase zur Fluoreszenz entstehen. Insbesondere sind dies Innenkolben aus Quarz oder UV-durchlässigen Spezialglassorten.

Aufgabe der vorliegenden Erfindung ist es unter anderen, eine kostengünstige Leuchtstofflampe mit einem Außenkolben zur Verfügung zu stellen, die eine verbesserte Lichtausbeute hat.

Erfindungsgemäß wird die Aufgabe gelöst durch eine Niederdruck-Quecksilber-Gasentladungslampe, die mit einem Innenkolben, der ein Gasentladungsgefäß bildet, und einem Außenkolben, der den Innenkolben umgibt, und mit Mitteln zur Erzeugung und Aufrechterhaltung einer Niederdruck-Quecksilber-Gasentladung ausgerüstet ist, wobei die Wand des Innenkolbens aus einem Material besteht, das für die UV-A-Strahlung durchlässig und mit einem UV-Leuchtstoff beschichtet ist, dadurch gekennzeichnet, dass der Außenkolben einen UV-A-absorbierenden Leuchtstoff enthält.

Eine derartige Niederdruck-Quecksilber-Gasentladungslampe lässt sich aus kostengünstigen Glassorten herstellen. Ihre Lichtausbeute ist trotz Absorptionsverlusten in der UV-A-absorbierenden Leuchtstoffschicht im Bereich der hohen Augenempfindlichkeit verbessert, weil zusätzlich UV-A-Strahlung in sichtbares Licht umgewandelt wird.

Besonders vorteilhaft ist es, dass die erfindungsgemäße Niederdruck-Quecksilber-Entladungslampe keine UV-A-Strahlung nach außen abgibt. Die schädigende, photoionisierende Wirkung dieser Strahlung auf die menschliche Haut, Farben, Kunststoffe und Kautschukprodukte wird somit vermieden. Deshalb sind die erfindungsgemäßen Niederdruck-Quecksilber-Entladungslampen besonders für die Beleuchtung von Büroräumen, Museen und Laboratorien geeignet.

Nach einer Ausführungsform der Erfindung kann die Wand des Außenkolben eine Beschichtung umfassen, die den UV-A-absorbierenden Leuchtstoff enthält.
Nach einer anderen Ausführungsform besteht die Wand des Außenkolben aus einem Material, das einen polymeren Kunststoff und den UV-A-absorbierenden Leuchtstoff enthält.
Diese Ausführungsform, bei dem der UV-A-absorbierende Leuchtstoff in dem polymeren Kunststoff eingebettet ist, ist besonders für hydrolyseempfindliche Leuchtstoffe geeignet.

Es ist bevorzugt, dass der UV-A-absorbierende Leuchtstoff ausgewählt ist aus der Gruppe ZnS:Ag, YVO₄:Eu, Y(V,P)O₄:Eu, Y₂O₂S:Eu, CaSiO₃:Ce,Mn, CaSO₄:Ce,Mn, Y₂SiO₅:Ce,Mn, BaMgAl₁₀O₁₇:Eu,Mn und (Ba,Sr,Ca)₅(PO₄)₃Cl:Eu,Mn. Diese UV-A-absorbierenden Leuchtstoffe zeichnen sich durch eine hohe Reflektanz im sichtbaren Bereich von 400 bis 780 nm aus.

Es kann auch bevorzugt sein, dass der UV-A-absorbierende Leuchtstoff ausgewählt ist aus der Gruppe ZnS:Cu,Au; CaS:Eu; SrGa₂S₄:Eu,und Mg₄GeO_{5.5}F:Mn. Diese UV-A-absorbierenden Leuchtstoffe haben eine Körperfarbe, mit der sich zusätzlich dekorative Effekte erzielen lassen.

Im Rahmen der vorliegenden Erfindung ist es besonders bevorzugt, dass der Innenkolben rohrförmig und gefaltet oder rohrförmig und gewendelt ist, so dass er von einem birnenförmigen Außenkolben umhüllt werden kann.

Nachfolgend wird die Erfindung anhand einer Figur weiter erläutert.
Fig. 1 zeigt schematisch einen Querschnitt durch eine erfindungsgemäße Niederdruck-Quecksilber-Entladungslampe.

In dieser Ausführungsform ist sie ausgerüstet mit einem Innenkolben 1, der das Gasentladungsgefäß für die Niederdruck-Quecksilber-Gasentladung bildet. An beiden Enden des Innenkolbens sind Elektroden eingeschmolzen, über die die Gasentladung gezündet werden kann. Der Innenkolben ist mit Quecksilberdampf von einigen Hundertstel Torr sowie Argon gefüllt.

Die Wand des Innenkolbens besteht aus einem Material, das für UV-A-Strahlung mit einer Wellenlänge zwischen 320 bis 400 nm durchlässig ist, und ist an der Innenseite mit einer Leuchtstoffschicht ausgekleidet.

In der in Fig. 1 gezeigten Ausführungsform der Erfindung ist der Innenkolben 1 rohrförmig und in U-Form gefaltet und von einem birnenförmigen Außenkolben 2 umhüllt.

Die Niederdruck-Quecksilber-Entladungslampe umfasst weiterhin Mittel zur Erzeugung und Aufrechterhaltung einer Niederdruck-Quecksilber-Gasentladung, wie z.B. Drossel und Starter.

Nach einer anderen Ausführungsform der Erfindung kann der Innenkolben auch ein mehrfach gefaltetes oder gewendeltes Rohr sein.

Für den Außenkolben können alle Formen gewählt werden, wie sie von Glühlampen her bekannt sind, z.B. Kugelform, Kerzenform oder Tropfenform.

Nach einer weiteren Ausführungsform der Erfindung sind Innenkolben und Außenkolben koaxiale Rohre in Stab-, Ring- oder U-Form.

Der Innenkolben besteht bevorzugt aus einer Glassorte, wie sie üblicherweise zur Herstellung von Glühlampen und Leuchtstoffröhren verwendet wird, z.B. aus einem Natriumkalk-Silikat-Glas mit einem Gehalt von 69 bis 73 % SiO₂, 1 bis 2 % Al₂O₃, 3 bis 4 % MgO, 15 bis 17% Na₂O, 4.2 bis 4.6 CaO, 0.1 bis 2 % BaO und 0.4 bis 1.6 % K₂O.
Es können aber auch andere Glassorten, die UV-A-Strahlung bis 300 nm passieren lassen, als Kolbenmaterial für den Innenkolben verwendet werden.

Der Innenkolben ist an seiner inneren Kolbenwand mit einem oder mehreren UV-Leuchtstoffen beschichtet, die das von der Niederdruck-Quecksilber- Gasentladung erzeugte UV-Licht absorbieren und in sichtbares Licht umwandeln. Jeder Leuchtstoff hat sein charakteristisches Absorptions- und Emissionsspektrum. Da in der Quecksilber-Niederdruckentladung der weitaus größte Teil der Energie in den Resonanzlinien bei 185,0 und 253,7 nm emittiert wird, muss auch der Absorptionskoeffizient des Leuchtstoffs für den Innenkolben in diesem Gebiet hoch sein. Deshalb wird bevorzugt als Leuchtstoff für den Innenkolben Calciumhalogenphosphat Ca₅(PO₄)₃(F,Cl):Sb³⁺,Mn²⁺, ein Aluminat-Leuchtstoff, z.B. mit Europium aktiviertes Barium-Magnesium-Aluminat Ba(Al,Mg)₁₁O₁₉:Eu²⁺ und Terbium aktiviertes Cer-Magnesium-Aluminat CeMgAl₁₁O₁₉:Gd,Tb oder LaPO4:Ce,Tb zusammen mit Y₂O₃:Eu als Dreibandenleuchtstoffgemisch verwendet.

Die optimale Dicke der Leuchtstoffschicht auf dem Innenkolben liegt bei 30 bis 50 nm. Denn einerseits darf die Schicht nur so dünn sein, dass noch genügend UV-Strahlung absorbiert wird, aber auch nur so dick, dass nicht zuviel der sichtbaren Strahlung, die in den innen liegenden Körnern der Leuchtstoffschicht entstanden ist, absorbiert wird. Deshalb kann die Leuchtstoffschicht auf dem Innenkolben nicht so dick aufgetragen werden, dass alle UV-Strahlung absorbiert wird Da Lampenglas ebenso wie die gängigen Glassorten durchlässig für UV-A-Strahlung ist, kann diese daher den Innenkolben verlassen.

Der Außenkolben kann ebenfalls aus einer herkömmlichen Lampenglassorte gefertigt werden. Wenn der Außenkolben aus Glas besteht, ist es bevorzugt, dass der UV-A-Leuchtstoff in Form einer Beschichtung aufgebracht wird.

Nach einer anderen Ausführungsform der Erfindung besteht die Wand des Außenkolbens aus einem Material, das einen polymeren Kunststoff und einen ÜV-A-absorbierende Leuchtstoff umfasst.
Besonders geeignete polymere Kunststoffe sind Polymethylmethacrylate (PMMA), Polyethylenterephtalate (THV), Fluorethylenpropylen (FEP) oder Polyvinyldifluoride (PVDF).

Der UV-A-absorbierende Leuchtstoff für den Außenkolben ist ein Leuchtstoff, dessen Absorptionsmaximum im UV-A-Bereich zwischen 320 und 400 nm liegt und der im sichtbaren Bereich emittiert. Geeignete UV-A-absorbierende Leuchtstoffe sind beispielsweise Leuchtstoffe, die neben einem Aktivator noch einen Sensibilisator enthalten, der die UV-A-Strahlung absorbiert und auf den Aktivator überträgt. Für Mn(II)-haltige Leuchtstoffe sind Ce(III)- und Eu(II)-Ionen geeignete Sensibilisatoren, wie sie z.B. in CaSiO₃:Ce,Mn, CaSO₄:Ce,Mn, Y₂SiO₅:Ce,Mn, BaMgAl₁₀O₁₇:Eu,Mn und (Ba,Sr,Ca)₅(PO₄)₃Cl:Eu,Mn enthalten sind.

Eu(III)-haltige Leuchtstoffe können Vanadat-Ionen VO₄³⁻ als Sensibilisator enthalten, wie es z.B. in den Leuchtstoffen YVO₄:Eu und Y(V,P)O₄:Eu enthalten ist.
Andere geeignete UV-A-absorbierende Leuchtstoffe enthalten Wirtsgitter mit einer schmalen Bandlücke mit einer Bandbreite zwischen 3.0 und 4.0 eV. Der Leuchtmechanismus verläuft so, dass das Wirtsgitter die UV-A-Strahlung absorbiert und an den Aktivator transferiert. Beispiele für diese Art der UV-A-absorbierenden Leuchtstoffe sind ZnS:Ag und Y₂O₂S:Eu.

Es können auch UV-A-absorbierende Leuchtstoffe mit einer Körperfarbe verwendet werden, wie z. B. die gelben Leuchtstoffe ZnS:Cu,Au; SrGa₂S₄:Eu und Mg₄GeO_{5.5}F:Mn und das rote CaS:Eu.
Man erhält so Lampen, die im gegezündeten Zustand wie konventionelle weiße Glühlampen aussehen, aber farbig erscheinen, wenn die Lampe nicht brennt.

Diese UV-A-absorbierenden Leuchtstoffe lassen sich in einer optimalen Korngrößenverteilung mit einer mittleren Korngröße von 0.5 bis 1 µm herstellen. Sie wird bestimmt durch die Eigenschaften des Leuchtstoffes, UV-Strahlung zu absorbieren und sichtbare Strahlung sowohl zu absorbieren als auch zu streuen, aber auch durch die Notwendigkeit, eine an der Glaswand fest haftende Leuchtstoffschicht zu bilden. Die letztgenannte Forderung wird nur von sehr kleinen Körnern erfüllt, deren Lichtausbeute geringer ist als die etwas größerer Körner.

Für einen Außenkolben aus einem polymeren Kunststoff, der den UV-A-absorbierenden Leuchtstoff enthält, wird das Leuchtstoffpulver bevorzugt mit Kunststoffpellets gemischt und anschließend extrudiert und zu einer Folie gewalzt. Die Folie kann dann zu einem Außenkolben geformt werden.

Soll der UV-A-absorbierende Leuchtstoff in einer Beschichtung auf den Außenkolben aufgebracht werden, so kommen sowohl Trockenbeschichtungsverfahren, wie z. B. elektrostatische Abscheidung oder elektrostatisch unterstütztes Bestäuben, als auch ein Nassbeschichtungsverfahren wie z. B. Tauchen oder Sprühen in Betracht.

Für Nassbeschichtungsverfahren müssen die Leuchtstoffe in Wasser, einem organischen Lösemittel, gegebenenfalls zusammen mit einem Dispergiermittel, einem Tensid und einem Antischaummittel, oder einer Bindemittelzubereitung dispergiert werden- Geeignet für Bindemittelzubereitungen für eine Leuchte nach der Erfindung sind organische oder anorganische Bindemittel, die einer Betriebstemperatur von 250°C ohne Zersetzung, Versprödung oder Verfärbung überstehen.

Als Lösungsmittel für die Leuchtstoffzubereitung ist Wasser bevorzugt, dem ein Verdicker wie Polymethacrylsäure oder Polypropylenoxid zugefügt wird. Üblicherweise verwendet man noch weitere Additive, wie z. B. Dispergiermittel, Entschäumer und Pulverkonditionierer, wie Aluminiumoxid, Aluminiumoxinitrid oder Borsäure. die Leuchtstoffzubereitung wird auf die Innenseite des Außenkolbens gegossen, gespült oder gesprüht. Die Beschichtung wird anschließend mit Heißluft getrocknet. Die Schichten haben im allgemeinen eine Schichtdicke von 1 bis 50 µm.

Wenn die Lampe gezündet wird, regen die von den Elektroden emittierten Elektronen die Quecksilberatome der Gasfüllung zur Ausstrahlung von UV-Strahlung der Wellenlänge und sichtbarer Strahlung an. Die UV-Strahlung fällt auf die Leuchtstoffbeschichtung des Innenkolbens und regt diese zur Emission von sichtbarer Strahlung und UV-A-Strahlung an. Die sichtbare Strahlung passiert den Außenkolben ungehindert. Die UV-A-Strahlung, die den Innenkolben verläßt, regt den UV-A-absorbierenden Leuchtstoff im Außenkolben zur Emission von zusätzlichem sichtbarem Licht an.

### Ausführungsbeispiel 1

Zur Herstellung der Außenkolbenbeschichtung wird zunächst eine Dispersion aus 15.0 Gew.-% Y₂SiO₅:Ce,Mn, 0.75 Gew.-% Natriumpolyacrylat als Dispergiermittel und 0-075 Gew.-% Polyethylenpropylenoxid als Antischaummittel mit Wasser in einer Rührwerksmühle nass gemahlen, solange bis der agglomerierte Leuchtstoff dispergiert ist. Die gereinigten und ausgeheizten Lampenkolben werden in diese Dispersion getaucht und anschließend bei 480°C eingebrannt. Die aufgetragene Leuchtstoffmenge beträgt 5,0 g. Der beschichtete Außenkolben wird in herkömmlicher Art und Weise zusammen mit dem Innenkolben, Ballast und Starter auf einem gemeinsamen Sockel montiert.

### Ausführungsbeispiel 2

3.5 g Y₂O₂S:Eu und 25 g Polyethylenterephtalat werden in 100 g eines Aceton/Toluol-Gemisches gelöst. Mit 10 g dieser Lösung wird die Innenseite eines Lampenkolbens besprüht. Anschließend wird die Beschichtung im Luftstrom getrocknet. Der beschichtete Außenkolben wird in herkömmlicher Art und Weise zusammen mit dem Innenkolben, Ballast und Starter auf einem gemeinsamen Sockel montiert.

### Ausführungsbeispiel 3

Eine Mischung von 90 Teilen Polymethylmetacrylat-Pellets werden mit 10 Teilen CaS:Eu gemischt und bei 295°C zu einem Film extrudiert und zu einem birnenförmigen Kolben geformt. Der Außenkolben wird in herkömmlicher Art und Weise zusammen mit dem Innenkolben, Ballast und Starter auf einem gemeinsamen Sockel montiert.

## Patentansprüche

1. Niederdruck-Quecksilber-Entladungslampe, die mit einem Innenkolben, der ein Gasentladungsgefäß bildet, und einem Außenkolben, der den Innenkolben umgibt, und mit Mitteln zur Erzeugung und Aufrechterhaltung einer Niederdruck-Quecksilber-Gasentladung ausgerüstet ist, wobei die Wand des Innenkolbens aus einem Material besteht, das für die UV-A-Strahlung durchlässig und mit einem UV-Leuchtstoff beschichtet ist,
**dadurch gekennzeichnet, dass** der Außenkolben einen UV-A-absorbierenden Leuchtstoff enthält.

2. Niederdruck-Quecksilber-Gasentladungslampe gemäß Anspruch 1,**dadurch gekennzeichnet, dass** die Wand des Außenkolbens den UV-A-absorbierenden Leuchtstoff enthält.

3. Niederdruck-Quecksilber-Gasentladungslampe gemäß Anspruch 1,**dadurch gekennzeichnet, dass** die Wand des Außenkolbens eine Beschichtung umfasst, die den UV-A-absorbierenden Leuchtstoff enthält.

4. Niederdruck-Quecksilber-Gasentladungslampe gemäß Anspruch 2, **dadurch gekennzeichnet, dass** die Wand des Außenkolbens aus einem Material besteht, das einen polymeren Kunststoff und den UV-A-absorbierenden Leuchtstoff enthält.

5. Niederdruck-Quecksilber-Gasentladungslampe gemäß Anspruch 1, **dadurch gekennzeichnet, dass** der UV-A-absorbierende Leuchtstoff ausgewählt ist aus der Gruppe ZnS:Ag YVO₄:Eu, Y(V,P)O₄:Eu, Y₂O₂S:Eu, CaSiO₃:Ce,Mn, CaSO₄:Ce,Mn, Y₂SiO₅:Ce,Mn, BaMgAl₁₀O₁₇:Eu,Mn und (Ba,Sr,Ca)₅(PO₄)₃Cl:Eu,Mn.

6. Niederdruck-Quecksilber-Gasentladungslampe gemäß Anspruch 1, **dadurch gekennzeichnet, dass** der UVA-absorbierende Leuchtstoff ausgewählt ist aus der Gruppe ZnS:Cu,Au; CaS:Eu; SrGa₂S₄:Eu,und Mg₄GeO_{5.5}F:Mn.

7. Niederdruck-Quecksilber-Gasentladungslampe gemäß Anspruch 1, **dadurch gekennzeichnet, dass** der Innenkolben rohrförmig und gefaltet ist.

8. Niederdruck-Quecksilber-Gasentladungslampe gemäß Anspruch 1, **dadurch gekennzeichnet, dass** der Innenkolben rohrförmig und gewendelt ist.

## Claims

1. A low-pressure mercury gas discharge lamp comprising an inner bulb, which forms a gas discharge vessel, and comprising an outer bulb surrounding the inner bulb, and comprising means for generating and maintaining a low-pressure mercury gas discharge, the wall of the inner bulb being made of a material which is transparent to UV-A radiation and being coated with an UV phosphor, **characterized in that** the outer bulb contains an UV-A-absorbing phosphor.

2. A low-pressure mercury gas discharge lamp as claimed in claim 1, **characterized in that** the wall of the outer bulb contains the UV-A-absorbing phosphor.

3. A low-pressure mercury gas discharge lamp as claimed in claim 1, **characterized in that** the wall of the outer bulb comprises a coating containing the UV-A-absorbing phosphor.

4. A low-pressure mercury gas discharge lamp as claimed in claim 2, **characterized in that** the wall of the outer bulb is made of a material containing a polymeric synthetic resin and the UV-A-absorbing phosphor.

5. A low-pressure mercury gas discharge lamp as claimed in claim 1, **characterized in that** the UV-A-absorbing phosphor is selected from the group formed by ZnS:Ag, YVO₄:Eu, Y(V,P)O₄:Eu, Y₂O₂S:Eu, CaSiO₃:Ce,Mn, CaSO₄:Ce,Mn, Y₂SiO₅:Ce,Mn, BaMgAl₁₀O₁₇:Eu,Mn and (Ba,Sr,Ca)₅(PO₄)₃Cl:Eu,Mn.

6. A low-pressure mercury gas discharge lamp as claimed in claim 1, **characterized in that** the UV-A-absorbing phosphor is selected from the group formed by ZnS:Cu,Au; CaS:Eu; SrGa₂S₄:Eu, and Mg₄GeO_{5.5}F:Mn.

7. A low-pressure mercury gas discharge lamp as claimed in claim 1, **characterized in that** the inner bulb is tubular and bent.

8. A low-pressure mercury gas discharge lamp as claimed in claim 1, **characterized in that** the inner bulb is tubular and coiled.

## Revendications

1. Lampe à décharge de mercure à basse pression qui est équipée d'une ampoule interne formant un tube de décharge et une ampoule externe entourant l'ampoule interne et de moyens pour la production et le maintien d'une décharge de mercure à basse pression, la paroi de l'ampoule interne se composant d'un matériau qui est perméable aux rayons UV et étant revêtue d'une substance luminescente UV, **caractérisée en ce que** l'ampoule externe contient une substance luminescente absorbant les rayons UV-A.

2. Lampe à décharge de mercure à basse pression conformément à la revendication 1, **caractérisée en ce que** la paroi de l'ampoule externe contient la substance luminescente absorbant les rayons UV-A.

3. Lampe à décharge de mercure à basse pression conformément à la revendication 1, **caractérisée en ce que** la paroi de l'ampoule externe porte un revêtement qui contient la substance luminescente absorbant les rayons UV-A.

4. Lampe à décharge de mercure à basse pression conformément à la revendication 2, **caractérisée en ce que** la paroi de l'ampoule externe se compose d'un matériau qui contient un plastique polymère et la substance luminescente absorbant les rayons UV-A.

5. Lampe à décharge de mercure à basse pression conformément à la revendication 1, **caractérisée en ce que** la substance luminescente absorbant les rayons UV-A est sélectionnée dans le groupe ZnS:Ag YVO₄:Eu, Y(V,P)O₄:Eu, Y₂O₂S:Eu, CaSiO₃:Ce,Mn, CaSO₄:Ce,Mn, Y₂SiO₅:Ce,Mn, BaMgAl₁₀O₁₇:Eu,Mn et (Ba,Sr,Ca)₅(PO₄)₃Cl:Eu,Mn.

6. Lampe à décharge de mercure à basse pression conformément à la revendication 1, **caractérisée en ce que** la substance luminescente absorbant les rayons UV est sélectionnée dans le groupe ZnS:Cu,Au; CaS:Eu; SrGa₂S₄:Eu, et Mg₄GeO_{5,5}F:Mn.

7. Lampe à décharge de mercure à basse pression conformément à la revendication 1, **caractérisée en ce que** l'ampoule interne est de conception tubulaire et pliée.

8. Lampe à décharge de mercure à basse pression conformément à la revendication 1, **caractérisée en ce que** l'ampoule interne est tubulaire et enroulée.
